# EUROPÄISCHE PATENTSCHRIFT

(11) **EP 2 275 213 B1**
(45) Veröffentlichungstag und Bekanntmachung des Hinweises auf die Patenterteilung: **18.03.2015**
(21) Anmeldenummer: 10006664.6
(22) Anmeldetag: 28.06.2010
(51) Int. Cl.: B05D 5/02, B05D 7/00, B05D 5/06, B05D 3/12, B05D 5/00, B05D 7/14

(54) **Verfahren zum Herstellen einer Mattlackierung**
Method for manufacturing a matt coating
Procédé de fabrication d'un laquage mat

(30) Priorität: 08.07.2009 DE 102009032117
(43) Veröffentlichungstag der Anmeldung: 19.01.2011
(73) Patentinhaber: Audi AG, 85045 Ingolstadt (DE)
(72) Erfinder: Joos, Axel, 71640 Ludwigsburg (DE); Lehné, Bernd, 74912 Kirchardt (DE); Gatzoris, Elias, 74172 Neckarsulm (DE); Baumann, Horst, 71636 Ludwigsburg (DE)
(74) Vertreter: Geissler, Manfred

(56) Entgegenhaltungen:
- DE-A1- 10 025 768
- DE-A1-102006 031 998
- US-A1- 2004 146 638
- US-A1- 2009 035 540
- DATABASE WPI Week 200741 Thomson Scientific, London, GB; AN 2007-426329 XP002599146 & JP 2007 084726 A (NISSAN MOTOR CO LTD) 5. April 2007 (2007-04-05)

## Beschreibung

Die Erfindung betrifft ein Verfahren zum Herstellen einer Mattlackierung auf Oberflächen an Karosserien von Kraftfahrzeugen und/oder Anbauteilen aus Kunststoff und/oder faserverstärkten Kunststoffen gemäß dem Patentanspruch 1.

In bestimmten Fällen kann es erwünscht sein, insbesondere an Karosserien von Kraftfahrzeugen, deren lackierte Oberflächen vollständig oder örtlich differenziert mit einer Mattlackierung zu versehen. Dazu wurden spezielle Mattlacke entwickelt, die anstelle eines Glanzlackes beim letzten Lackieraufbau aufgespritzt werden (vgl. zum Beispiel DE 195 19 006 A1 "Pulverlack für matte Beschichtungen").

Beispielsweise die DE 10 2006 031 998 A1 beschreibt eine typische Serien-Glanzlackierung, insbesondere für Karosserien von Kraftfahrzeugen, mit dem groben Aufbau "Tauchgrundierung, Trocknen, Schleifen, Füllern, Trocknen, Schleifen, Farbton-Grundlackierung und Nass-in-Nass-Aufspritzen eines Klarlackes und schließlich Einbrennvorgang bei relativ hohen Temperaturen (ca. 140°C).

Aus der JP 2007 084726 A ist ein Verfahren zur Reparatur von beschädigten Mehrschichtlackierungen von Fahrzeugen unter Kontrolle des Oberflächenglanzes bekannt. Das Verfahren weist die folgenden Verfahrensschritte auf: Aufbringen von pigmentierten Zwischenbeschichtungen, Schleifen des Bauteils mit Sandpapier, Aufbringen einer ersten Lackschicht (Basislack in einer Trockenschichtdicke von 10 µm), Aufbringen einer zweiten Lackschicht (nämlich ein 2K-Mattklarlack in einer Trockenschichtdicke von 30 µm) und Trocknung der Mehrschichtlackierung. Aus der US 2004/146638 A ist ein weiteres Verfahren zur Reparatur von beschädigten Mehrschichtlackierungen von Fahrzeugen bekannt, bei der ein Klarlack Anwendung findet.

Aufgabe der Erfindung ist es, ein Verfahren zum Herstellen matt lackierter Oberflächen vorzuschlagen, das prozesssicher durchführbar ist und ästhetisch ansprechende, im Farbton besonders gleichmäßige und gegebenenfalls in einem Reparaturfalle farbecht nachbildbare Lackierungen ermöglicht und mit handelsüblichen Lacken ausführbar ist.

Diese Aufgabe wird durch die Merkmale des Patentanspruches 1 gelöst. Vorteilhafte weitere Verfahrensparameter sind in den Unteransprüchen offenbart.

Erfindungsgemäß wird vorgeschlagen, dass nach einem serienmäßigen Glanzlackierungsschritt, welcher die Teilschritte: Tauchgrundierung, Füllern, Farbton-Grundlackierung, Glanzklarlackaufbringung und Trocknung umfasst, ein Mattlackierungsschritt folgt, welcher zumindest die Teilschritte: Schleifen, Basislackaufbringung, Zwischentrocknung, Mattklarlackaufbringung und Trocknung umfasst. Der farblose oder eingefärbte Basislack dient hierbei als Haftvermittler. Auf diese Weise gelingt eine im Farbton unveränderte, im Erscheinungsbild besonders ansprechende, gleichmäßig verteilte Mattlackierung der Oberflächen teilweise oder insgesamt, unter Applikation eines handelsüblichen Mattklarlacks. Der Prozess ist dabei relativ einfach bei jedem Modell und mit jedem Farbton umsetzbar.

Weitere verfahrenstechnisch besonders günstige Parameter beschreiben die Unteransprüche.

So kann das Schleifen mit einer Körnung > 1000, insbesondere einer Körnung von ca. 2000, durchgeführt werden. Des Weiteren kann der Mattklarlack ein 2K Lack sein, der dementsprechend mit einem Härter verarbeitet wird und entsprechend beanspruchbare und haltbare Lackierungen ermöglicht.

Ferner kann in zweckmäßiger Weise die Oberfläche nach dem Schleifen mit einem handelsüblichen Reiniger gereinigt werden. Dies kann mittels eines Silikonentferners oder zum Beispiel durch Isopropanolgemische erfolgen.

Als Haftvermittler kann ein farbloser oder eingefärbter Basislack verwendet werden, wie er als Haftvermittler z. B. bei der Lackierung von Kunststoffteilen häufig verwendet wird.

Des Weiteren kann der Vorlack-Basislack mit einer Schichtdicke von 5 bis 20 µm aufgetragen und bei einer Temperatur von ca. 50 bis 80 °C zwischengetrocknet werden.

Hingegen sollte der Mattklarlack mit einer Schichtdicke von 30 bis 60 µm aufgebracht werden, um eine ausreichend robuste, homogene Schichtdicke sicherzustellen.

Schließlich kann der Mattklarlack mit einer Einbrenntemperatur von 70 bis 160 °C und einer Haltezeit zwischen 25 bis 60 min getrocknet werden.

Im Reparaturfalle oder beispielsweise bei gealterten Serienlackierungen wird vorgeschlagen, dass ein Reparaturablauf der Oberfläche die Teilschritte: Schleifen, Farbtongrundlackierung, Basislackaufbringung und Mattklarlackaufbringung umfassen kann.

Alternativ kann ein Reparaturablauf der Oberfläche die Teilschritte: Schleifen, Farbton-Grundlackierung, Glanzklarlackaufbringung, Schleifen, Basislackaufbringung und Mattklarlackaufbringung umfassen.

In einer weiteren Ausgestaltung kann ein Reparaturablauf der Oberfläche lediglich die Teilschritte: Schleifen, Basislackaufbringung und Mattklarlackaufbringung umfassen. Auf diese Weise kann farbtonabhängig ein geeigneter Reparaturablauf für eine beschädigte oder gealterte Oberfläche realisiert sein.

Nachfolgend ist die Erfindung anhand der beigefügten Figuren beschrieben.

Es zeigen:
- Fig. 1: in einer Prinzipdarstellung das erfindungsgemäße Verfahren zum Herstellen einer Mattlackierung;
- Fig. 2: in einer Teilschnittdarstellung eine Oberfläche einer Fahrzeugkarosserie während des Mattlackierungsschritts II aus der Fig. 1;
- Fig. 3: in einer Prinzipdarstellung einen Reparaturablauf der Mattlackierung in einer ersten Ausgestaltungsvariante;
- Fig. 4: in einer Prinzipdarstellung den Reparaturablauf der Mattlackierung in einer zweiten Ausgestaltungsvariante; und
- Fig. 5: in einer Prinzipdarstellung den Reparaturablauf der Mattlackierung in einer dritten Ausgestaltungsvariante.

In der Fig.1 ist der prinzipielle Ablauf des erfindungsgemäßen Verfahrens zum Mattlackieren einer Fahrzeugkarosserie 1 gezeigt. Zunächst wird die Fahrzeugkarosserie 1 in einem Glanzlackierungsschritt I nach entsprechender Finish-Bearbeitung und Reinigung in einem kataphoresischen Tauchbad in einem Tauchgrundierungsteilschritt 3 grundiert, zwischengetrocknet und geschliffen. Anschließend wird die Fahrzeugkarosserie 1 in einem Füllernteilschritt 5 mit einem Füllermaterial gefüllert, zwischengetrocknet und wiederum geschliffen.

Sodann erfolgt die Farbton-Grundlackierung in einem Farbton-Grundlackierungsteilschritt 7. Schließlich wird im Nass-in-Nass-Verfahren der Glanzklarlack in einem Glanzklarlackaufbringungsteilschritt 9 aufgespritzt und bei einer Temperatur von ca. 140°C in einem Trocknungsteilschritt 11 eingebrannt. Der für die Lackierung von Fahrzeugkarosserien 1 übliche, serienmäßige Glanzlackierungsschritt I ist damit abgeschlossen.

Nach dem Glanzlackierungsschritt I folgt gemäß der Fig. 1 ein Mattlackierungsschritt II. Der Mattlackierungsschritt II wird hier an der gesamten Fahrzeugkarosserie 1 durchgeführt. Alternativ kann der Mattlackierungsschritt II auch nur an bestimmten Teilbereichen der Fahrzeugkarosserie 1 vorgenommen werden.

In der Fig. 2 ist zur Veranschaulichung eine Karosserieoberfläche 23 während des Mattlackierungsschritts II aus der Fig. 1 gezeigt. Nachfolgend sind die Teilschritte des Mattlackierungsschritts II anhand der Fig. 1 in Verbindung mit der Fig. 2 beschrieben.

Zunächst wird in einem Schleifschritt 13 an der glanzlackierten Karosserieoberfläche 23 ein Haftungsschliff 13 mit einem Schleifpapier der Körnung z. B. > 1000 durchgeführt. Dem Schleifteilschritt 13 folgt ein Reinigungsvorgang z. B. mit einem Silikonentferner oder mittels eines Isopropanolgemisches.

Anschließend wird in einem Basislackaufbringungsteilschritt 15 ein farbloser Basislack (z. B. der Firma Wörwag mit der Bezeichnung KL 1151 oder R-Nr. 1406) als Haftvermittler aufgespritzt.

Der Basislack wird bei einer Viskosität von 18 bis 22s DIN4 aufgebracht. Gegebenfalls kann ein Härter zugesetzt werden. Wie aus der Fig. 2 hervorgeht, wird im Basislackaufbringungsteilschritt 15 eine Basislackschicht 25 mit einer Schichtdicke von 5 bis 20 µm gebildet.

Nach einer Ablüftzeit von 5 bis 15 min bei ca. 23 °C und ca. 65% relative Feuchte erfolgt ein Zwischentrocknungsteilschritt 17 durch Umluft bei 50 bis 80 °C und einer Haltezeit von 5 bis 15 min. Anschließend findet eine Rückkühlung auf ca. 23 °C statt.

Schließlich wird ein 2K Mattklarlack (z. B. der Firma Wörwag mit der Bezeichnung KL 1087 oder KL 1150) in einem Mattklarlackaufbringungsteilschritt 19 bei einer Viskosität von 18 bis 22s DIN4 aufgespritzt. Gemäß der Fig. 2 wird im Mattklarlackaufbringungsteilschritt 19 eine Mattklarlackschicht 27 mit einer Schichtdicke von 30 bis 60 µm gebildet. Als Härter wird z. B. ein Härter der Firma Wörwag mit der Bezeichnung KL 1040 verwendet.

Nach einer Ablüftzeit von 5 bis 15 min bei ca. 23 °C und ca. 65% relative Feuchte wird der Mattklarlack bei einer Temperatur zwischen 70 °C und 160 °C und einer Haltezeit von 25 bis 60 min eingebrannt.

Das Ergebnis des vorbeschriebenen Verfahrens ist eine Mattlackierung, die besonders farbecht, gleichmäßig im Aussehen und robust im Alltagsbetrieb ist. Das Verfahren ist prozesssicher wiederholbar und ermöglicht eine präzise Steuerung des gewünschten Mattgrades der Lackierung.

Im Falle einer reparaturbedingten Nachlackierung der Fahrzeugkarosserie 1 kann farbtonabhängig unterschiedlich verfahren werden. In der Fig. 3 bis Fig. 5 sind drei Ausgestaltungsvarianten eines Reparaturablaufs RA1, RA2, RA3 gezeigt.

Gemäß der Fig. 3 umfasst der Reparaturablauf RA1 einer ersten Ausgestaltungsvariante die Teilschritte: Schleifen 13, Farbton-Grundlackierung 7, Basislackaufbringung 15 und Mattklarlackaufbringung 19.

Wie aus der Fig. 4 hervorgeht, umfasst der Reparaturablauf RA2 der zweiten Ausgestaltungsvariante die Teilschritte: Schleifen 13, Farbton-Grundlackierung 7, Glanzklarlackaufbringung 9, Schleifen 13, Basislackaufbringung 15 und Mattklarlackaufbringung 19.

Gemäß der Fig. 5 umfasst der Reparaturablauf RA3 der dritten Ausgestaltungsvariante die Teilschritte: Schleifen 13, Basislackaufbringung 15 und Mattklarlackaufbringung 19.

## Patentansprüche

1. Verfahren zum Herstellen einer Mattlackierung auf Oberflächen (23) an Karosserien (1) von Kraftfahrzeugen und/oder Anbauteilen aus Kunststoff und/oder faserverstärkten Kunststoffen, mit einem Glanzlackierungsschritt (I), welcher die Teilschritte: Tauchgrundierung (3), Füllern (5), Farbton-Grundlackierung (7), Glanzklarlackaufbringung (9) und Trocknung (11) umfasst, **dadurch gekennzeichnet, dass** das Verfahren nachfolgend einen Mattlackierungsschritt (II) aufweist, welcher zumindest die Teilschritte: Schleifen (13), Basislackaufbringung (15), Zwischentrocknung (17), Mattklarlackaufbringung (19) und Trocknung (21) umfasst.

2. Verfahren nach Anspruch 1, **dadurch gekennzeichnet, dass** der Schleifteilschritt (13) mit einer Körnung > 1000 durchgeführt wird.

3. Verfahren nach Anspruch 1 oder 2, **dadurch gekennzeichnet, dass** der Mattklarlack ein 2K Lack ist.

4. Verfahren nach einem der vorhergehenden Ansprüche, **dadurch** gekennzeichnet, **dass** die Oberfläche (23) nach dem Schleifteilschritt (13) mit einem handelsüblichen Reiniger gereinigt wird.

5. Verfahren nach einem der vorhergehenden Ansprüche, **dadurch** gekennzeichnet, **dass** der Basislack im Basislackaufbringungsteilschritt (15) eine Basislackschicht (25) mit einer Schichtdicke von 5 bis 20 µm bildet.

6. Verfahren nach einem der vorhergehenden Ansprüche, **dadurch** gekennzeichnet, **dass** der Basislack im Zwischentrocknungsteilschritt (17) bei einer Temperatur von ca. 50 bis 80 °C und/oder einer Haltezeit von 5 bis 15 min zwischengetrocknet wird.

7. Verfahren nach einem der vorhergehenden Ansprüche, **dadurch** gekennzeichnet, **dass** ein farbloser oder eingefärbter Basislack als Haftvermittler verwendet wird.

8. Verfahren nach einem der vorhergehenden Ansprüche, **dadurch** gekennzeichnet, **dass** der Mattklarlack im Mattklarlackaufbringungsteilschritt (19) eine Mattklarlackschicht (27) mit einer Schichtdicke von 30 bis 60 µm bildet.

9. Verfahren nach einem der vorhergehenden Ansprüche, **dadurch** gekennzeichnet, **dass** der Mattklarlack im Trocknungsteilschritt (21) bei einer Temperatur von 70 bis 160 °C und/oder einer Haltezeit zwischen 25 bis 60 min getrocknet wird.

10. Verfahren nach einem oder mehreren der vorhergehenden Ansprüche, **dadurch gekennzeichnet, dass** ein Reparaturablauf (RA1) der matt lackierten Oberfläche (23) die Teilschritte: Schleifen (13), Farbton-Grundlackierung (7), Basislackaufbringung (15) und Mattklarlackaufbringung (19) umfasst.

11. Verfahren nach einem oder mehreren der vorhergehenden Ansprüche 1 bis 8, **dadurch gekennzeichnet, dass** ein Reparaturablauf (RA2) der matt lackierten Oberfläche (23) die Teilschritte: Schleifen (13), Farbton-Grundlackierung (7), Glanzklarlackaufbringung (9), Schleifen (13) Basislackaufbringung (15) und Mattklarlackaufbringung (19) umfasst.

12. Verfahren nach einem oder mehreren der vorhergehenden Ansprüche 1 bis 8, **dadurch gekennzeichnet, dass** ein Reparaturablauf (RA3) der matt lackierten Oberfläche (23) die Teilschritte: Schleifen (13), Basislackaufbringung (15) und Mattklarlackaufbringung (19) umfasst.

## Claims

1. Method for producing a matt coating on surfaces (23) of bodies (1) of motor vehicles and/or add-on components made of plastics material and/or fibre-reinforced plastics materials, having a gloss coating step (I) which comprises the sub-steps of: dip priming (3), filling (5), coloured primer coating (7), applying gloss clear varnish (9) and drying (11), **characterised in that** the method subsequently has a step of matt coating (II) which comprises at least the sub-steps of: sanding (13), applying base coat (15), intermediate drying (17), applying matt clear varnish (19) and drying (21).

2. Method according to claim 1, **characterised in that** the sanding sub-step (13) is carried out using a grit size of > 1000.

3. Method according to either claim 1 or claim 2, **characterised in that** the matt clear varnish is a 2K varnish.

4. Method according to any of the preceding claims, **characterised in that** the surface (23) is cleaned using a conventional cleaner after the sanding sub-step (13).

5. Method according to any of the preceding claims, **characterised in that** the base coat in the base coat application sub-step (15) forms a base coat layer (25) having a coating thickness of from 5 to 20 µm.

6. Method according to any of the preceding claims, **characterised in that** in the intermediate drying sub-step (17) the base coat is dried at a temperature of from approximately 50 to 80 °C and/or for a holding time of from 5 to 15 minutes.

7. Method according to any of the preceding claims, **characterised in that** a colourless or coloured base coat is used as a bonding agent.

8. Method according to any of the preceding claims, **characterised in that** the matt clear varnish in the matt clear varnish application sub-step (19) forms a matt clear varnish layer (27) having a coating thickness of from 30 to 60 µm.

9. Method according to any of the preceding claims, **characterised in that** in the drying sub-step (21) the matt clear varnish is dried at a temperature of from 70 to 160 °C and/or for a holding time of from 25 to 60 minutes.

10. Method according to any of the preceding claims, **characterised in that** a repair process (RA1) of the matt-coated surface (23) comprises the sub-steps of: sanding (13), coloured primer coating (7), applying base coat (15) and applying matt clear varnish (19).

11. Method according to any of claims 1 to 8, **characterised in that** a repair process (RA2) of the matt-coated surface (23) comprises the sub-steps of:
sanding (13), coloured primer coating (7), applying gloss clear varnish (9),
sanding (13), applying base coat (15) and applying matt clear varnish (19).

12. Method according to any of claims 1 to 8, **characterised in that** a repair process (RA3) of the matt-coated surface (23) comprises the sub-steps of:
sanding (13), applying base coat (15) and applying matt clear varnish (19).

## Revendications

1. Procédé de fabrication de vernissage mat sur des surfaces (23) de carrosseries (1) de véhicules automobiles et/ou de pièces de montage en matière synthétique et/ou en matières synthétiques renforcées de fibres, comportant une étape de vernissage brillant (I), qui comprend les sous-étapes suivantes : revêtement de fond par immersion (3), revêtement de charges (5), vernissage de fond de colorant (7), application de vernis transparent brillant (9) et séchage (11), **caractérisé en ce que** le procédé présente ensuite une étape de vernissage mat (II), qui comprend au moins les sous-étapes suivantes : polissage (13), application de vernis de base (15), séchage intermédiaire (17), application de vernis transparent mat (19) et séchage (21).

2. Procédé selon la revendication 1, **caractérisé en ce que** la sous-étape de polissage (13) est réalisée avec un grain > 1000.

3. Procédé selon la revendication 1 ou la revendication 2, **caractérisé en ce que** le vernis transparent mat est un vernis 2K.

4. Procédé selon l'une quelconque de revendications précédentes, **caractérisé en ce que** la surface (23) est nettoyée après la sous-étape de polissage (13) avec un nettoyant du commerce.

5. Procédé selon l'une quelconque de revendications précédentes, **caractérisé en ce que** le vernis de base dans la sous-étape d'application de vernis de base (15) forme une couche de vernis de base (25) d'une épaisseur de couche de 5 à 20 µm.

6. Procédé selon l'une quelconque de revendications précédentes, **caractérisé en ce que** le vernis de base dans la sous-étape de séchage intermédiaire (17) est soumis à un séchage intermédiaire à une température d'environ 50 à 80 °C et/ou sur une période de maintien de 5 à 15 min.

7. Procédé selon l'une quelconque de revendications précédentes, **caractérisé en ce que** l'on utilise un vernis de base incolore ou unicolore comme agent adhésif.

8. Procédé selon l'une quelconque de revendications précédentes, **caractérisé en ce que** le vernis transparent mat dans la sous-étape d'application de vernis transparent mat (19) forme une couche de vernis transparent mat (27) d'une épaisseur de couche de 30 à 60 µm.

9. Procédé selon l'une quelconque de revendications précédentes, **caractérisé en ce que** le vernis transparent mat dans la sous-étape de séchage (21) est séché à une température de 70 à 160 °C et/ou sur une période de maintien entre 25 et 60 min.

10. Procédé selon une ou plusieurs des revendications précédentes, **caractérisé en ce qu'**une opération de réparation (RA1) de la surface vernissée mate (23) comprend les sous-étapes suivantes : polissage (13), vernissage de fond de colorant (7), application de vernis de base (15) et application de vernis transparent mat (19).

11. Procédé selon une ou plusieurs des revendications 1 à 8, **caractérisé en ce qu'**une opération de réparation (RA2) de la surface vernissée mate (23) comprend les sous-étapes suivantes : polissage (13), vernissage de fond de colorant (7), application de vernis transparent brillant (9), polissage (13), application de vernis de base (15) et application de vernis transparent mat (19).

12. Procédé selon une ou plusieurs des revendications 1 à 8, **caractérisé en ce qu'**une opération de réparation (RA3) de la surface vernissée mate (23) comprend les sous-étapes suivantes : polissage (13), application de vernis de base (15) et application de vernis transparent mat (19).
